# EUROPÄISCHE PATENTSCHRIFT

(11) **EP 3 898 037 B1**
(45) Veröffentlichungstag und Bekanntmachung des Hinweises auf die Patenterteilung: **27.11.2024**
(21) Anmeldenummer: 19820810.0
(22) Anmeldetag: 19.12.2019
(51) Int. Cl.: B22F 3/14, B22F 5/00, B22F 7/08, C22C 32/00

(54) **VERFAHREN ZUR HERSTELLUNG EINES BEARBEITUNGSSEGMENTES FÜR DIE TROCKENBEARBEITUNG VON BETONWERKSTOFFEN**
METHOD FOR PRODUCING A PROCESSING SEGMENT FOR THE DRY PROCESSING OF CONCRETE MATERIALS
PROCÉDÉ DE FABRICATION D'UN SEGMENT DE TRAITEMENT POUR LE TRAITEMENT À SEC DES MATÉRIAUX EN BÉTON

(30) Priorität: 21.12.2018 EP 18215800
(43) Veröffentlichungstag der Anmeldung: 27.10.2021
(73) Patentinhaber: Hilti Aktiengesellschaft, 9494 Schaan (LI)
(72) Erfinder: SONDEREGGER, Marcel, 9436 Balgach (CH); TOLDO, Cliff, 9490 Vaduz (LI)
(74) Vertreter: Hilti Aktiengesellschaft Corporate Intellectual Property
(86) Internationale Anmeldenummer: PCT/EP2019/086162
(87) Internationale Veröffentlichungsnummer: WO 2020/127635

(56) Entgegenhaltungen:
- WO-A1-2008/091039
- WO-A1-2008/091040

## Beschreibung

### Technisches Gebiet

Die vorliegende Erfindung betrifft ein Verfahren zur Herstellung eines Bearbeitungssegmentes gemäß des Anspruchs 1.

### Stand der Technik

Bearbeitungswerkzeuge, wie Kernbohrkronen, Sägeblätter, Abtragscheiben und Trennschleifketten, umfassen Bearbeitungssegmente, die an einem rohr-, scheiben- oder ringförmigen Grundkörper befestigt werden, wobei die Bearbeitungssegmente durch Schweißen, Löten oder Kleben mit dem Grundkörper verbunden werden. Abhängig vom Bearbeitungsverfahren des Bearbeitungswerkzeugs werden Bearbeitungssegmente, die zum Kernbohren eingesetzt werden, als Bohrsegmente, Bearbeitungssegmente, die zum Sägen eingesetzt werden, als Sägesegmente, Bearbeitungssegmente, die zum Abtragen eingesetzt werden, als Abtragsegmente und Bearbeitungssegmente, die zum Trennschleifen eingesetzt werden, als Trennschleifsegmente bezeichnet.

Bearbeitungswerkzeuge, die als Kernbohrkrone, Sägeblatt, Abtragscheibe oder Trennschleifkette ausgebildet sind und für die Nassbearbeitung von Betonwerkstoffen vorgesehen sind, sind für die Trockenbearbeitung von Betonwerkstoffen nur bedingt geeignet. Bei der Nassbearbeitung von Betonwerkstoffen entsteht ein abrasiver Betonschlamm, der den Bearbeitungsprozess unterstützt und zu einem Selbstschärfen der Bearbeitungssegmente während der Bearbeitung führt. Der Matrixwerkstoff wird durch den abrasiven Bohrschlamm abgetragen und neue Hartstoffpartikel werden freigelegt. Bei der Trockenbearbeitung von Betonwerkstoffen kann sich kein abrasiver Bohrschlamm bilden, der den Bearbeitungsprozess unterstützen kann. Die Hartstoffpartikel werden schnell stumpf und die Bearbeitungsrate sinkt. Durch den fehlenden Betonschlamm verschleißt der Matrixwerkstoff zu langsam und tiefer liegende Hartstoffpartikel können nicht freigelegt werden. Bei bekannten Bearbeitungswerkzeugen zur Nassbearbeitung weisen der Matrixwerkstoff und die Hartstoffpartikel ähnliche Verschleißraten auf.

Bearbeitungssegmente für Kernbohrkronen, Sägeblätter, Abtragscheiben und Trennschleifketten werden aus einem Matrixwerkstoff und Hartstoffpartikeln hergestellt, wobei die Hartstoffpartikel statistisch verteilt vorliegen können oder gemäß einem definierten Partikelmuster im Matrixwerkstoff angeordnet sind. Bei Bearbeitungssegmenten mit statistisch verteilten Hartstoffpartikeln werden der Matrixwerkstoff und die Hartstoffpartikel gemischt, die Mischung wird in eine passende Werkzeugform eingefüllt und zum Bearbeitungssegment weiterverarbeitet. Bei Bearbeitungssegmenten mit gesetzten Hartstoffpartikeln wird ein Grünling schichtweise aus Matrixwerkstoff aufgebaut, in den die Hartstoffpartikel an definierten Positionen platziert werden.

WO 2008/091039 A1 und WO 2008/091040 A1 offenbaren ein bekanntes Verfahren zur Herstellung eines Bearbeitungssegmentes. In einem ersten Schritt wird ein Grünling aus einem Matrixwerkstoff und Hartstoffpartikeln aufgebaut, wobei die Hartstoffpartikel gemäß einem definierten Partikelmuster im Matrixwerkstoff platziert werden. In einem zweiten Schritt wird der Grünling unter Druckeinwirkung zwischen einem ersten Pressstempel, der die Unterseite des Bearbeitungssegmentes formt, und einem zweiten Pressstempel, der eine der Unterseite gegenüberliegende Oberseite des Bearbeitungssegmentes formt, zu einem Pressling verdichtet. In einem dritten Schritt wird der Pressling unter Temperatureinwirkung zum Bearbeitungssegment weiterverarbeitet.

Das bekannte Verfahren zur Herstellung eines Bearbeitungssegmentes weißt den Nachteil auf, dass beim fertigen Bearbeitungssegment die Hartstoffpartikel an der Oberseite keinen Überstand aufweisen.

### Darstellung der Erfindung

Die Aufgabe der vorliegenden Erfindung besteht darin, ein Verfahren zur Herstellung eines Bearbeitungssegmentes zu entwickeln, mit dem Bearbeitungssegmente hergestellt werden können, die für die Trockenbearbeitung von Betonwerkstoffen geeignet sind. Dabei soll das Bearbeitungssegment bei der Trockenbearbeitung von Betonwerkstoffen eine hohe Bearbeitungsrate und eine möglichst lange Lebensdauer aufweisen.

Diese Aufgabe wird bei dem eingangs genannten Verfahren erfindungsgemäß durch die Merkmale des unabhängigen Anspruchs 1 gelöst. Vorteilhafte Weiterbildungen sind in den abhängigen Ansprüchen angegeben.

Das Verfahren zur Herstellung eines Bearbeitungssegmentes aus einem ersten Matrixwerkstoff und ersten Hartstoffpartikeln für ein Bearbeitungswerkzeug, wobei das Bearbeitungssegment mit einer Unterseite mit einem Grundkörper des Bearbeitungswerkzeuges verbunden wird und der Überstand mindestens eines ersten Hartstoffpartikels gegenüber dem ersten Matrixwerkstoff grösser als 400 µm ist, ist erfindungsgemäß dadurch gekennzeichnet, dass beim Verdichten des Grünlings ein zweiter Pressstempel verwendet wird, welcher in einer Pressfläche Vertiefungen aufweist, wobei die Anordnung der Vertiefungen dem definierten Partikelmuster der ersten Hartstoffpartikel entspricht. Durch die Verwendung eines zweiten Pressstempels, der in der Pressfläche eine Anordnung von Vertiefungen für die ersten Hartstoffpartikel aufweist, kann der Grünling zu einem Bearbeitungssegment mit einem Überstand der ersten Hartstoffpartikel gegenüber dem ersten Matrixwerkstoff an der Oberseite verdichtet werden. Die Vertiefungen, die dem definierten Partikelmuster der ersten Hartstoffpartikel entsprechen, sind erforderlich, um beim Heißpressen den Überstand der ersten Hartstoffpartikel an der Oberseite zu erzeugen.

Bearbeitungssegmente, die mit dem erfindungsgemäßen Verfahren hergestellt werden, werden in einem zweistufigen Verfahren hergestellt: In einer ersten Stufe wird ein Grünling aus dem ersten Matrixwerkstoff und den ersten Hartstoffpartikeln aufgebaut, wobei die ersten Hartstoffpartikel gemäß einem definierten Partikelmuster im ersten Matrixwerkstoff platziert werden und in einer zweiten Stufe wird der Grünling durch Heißpressen unter Temperatureinwirkung und Druckeinwirkung zwischen einem ersten Pressstempel, der die Unterseite des Bearbeitungssegmentes formt, und einem zweiten Pressstempel, der eine der Unterseite gegenüberliegende Oberseite des Bearbeitungssegmentes formt, zum Bearbeitungssegment weiterverarbeitet.

Das erfindungsgemäße Verfahren ermöglicht die Herstellung von Bearbeitungssegmenten mit einem Überstand der ersten Hartstoffpartikel gegenüber dem ersten Matrixwerkstoff, wobei der Überstand mindestens eines ersten Hartstoffpartikels gegenüber dem ersten Matrixwerkstoff grösser als 400 µm ist. Bearbeitungssegmente, bei denen mindestens einer der ersten Hartstoffpartikel gegenüber dem ersten Matrixwerkstoff einen Überstand von mehr als 400 µm aufweist, sind für die Trockenbearbeitung von Betonwerkstoffen geeignet. Je grösser der Überstand der ersten Hartstoffpartikel ist, umso höher ist die Bearbeitungsrate, die mit dem Bearbeitungswerkzeug erzielt werden kann.

In einer ersten bevorzugten Variante wird nach dem Platzieren der ersten Hartstoffpartikel eine Decklage des ersten Matrixwerkstoffes aufgetragen. Durch das Auftragen der Decklage des ersten Matrixwerkstoffes können die ersten Hartstoffpartikel ausreichend tief in den ersten Matrixwerkstoff eingebettet werden, um beim fertigen Bearbeitungssegment sicherzustellen, dass die ersten Hartstoffpartikel ausreichend befestigt sind und kein Ausbrechen der ersten Hartstoffpartikel erfolgt. Die Höhe der Decklage des ersten Matrixwerkstoffes wird an die Anforderungen angepasst. Wenn die Decklage die ersten Hartstoffpartikel vollständig einbettet, ist ein starkes Verdichten mit dem zweiten Pressstempel erforderlich, um an der Oberseite einen Überstand grösser als 400 µm der ersten Hartstoffpartikel gegenüber dem ersten Matrixwerkstoff zu erzeugen. Wenn die Decklage die ersten Hartstoffpartikel nicht vollständig einbettet, weist der Grünling bereits einen Überstand der ersten Hartstoffpartikel gegenüber dem ersten Matrixwerkstoff auf, allerdings ist der Verschleiß des zweiten Pressstempels grösser als bei vollständig eingebetteten ersten Hartstoffpartikeln.

In einer zweiten bevorzugten Variante wird nach dem Platzieren der ersten Hartstoffpartikel eine Decklage eines zweiten Matrixwerkstoffes aufgetragen, wobei der zweite Matrixwerkstoff vom ersten Matrixwerkstoff verschieden ist. Das Auftragen einer Decklage eines zweiten Matrixwerkstoffes, der vom ersten Matrixwerkstoff verschieden ist, bietet die Möglichkeit, Matrixwerkstoffe mit verschiedenen Verschleißeigenschaften einzusetzen. Wenn die Decklage die ersten Hartstoffpartikel vollständig einbettet, weist das fertige Bearbeitungssegment an der Oberseite eine Schutzschicht auf. Diese Schutzschicht wird durch Schärfen der Bearbeitungssegmente oder beim Bearbeiten entfernt. In beiden Fällen ist es vorteilhaft, einen zweiten Matrixwerkstoff mit einer hohen Verschleißrate einzusetzen, so dass die ersten Hartstoffpartikel schnell bzw. einfach freigestellt werden können.

In einer dritten bevorzugten Variante wird nach dem Platzieren der ersten Hartstoffpartikel eine erste Decklage des ersten Matrixwerkstoffes und eine zweite Decklage eines zweiten Matrixwerkstoffes aufgetragen, wobei der zweite Matrixwerkstoff vom ersten Matrixwerkstoff verschieden ist. Die erste Decklage des ersten Matrixwerkstoffes sorgt dafür, dass die ersten Hartstoffpartikel ausreichend tief in den ersten Matrixwerkstoff eingebettet werden, und die zweite Decklage des zweiten Matrixwerkstoffes kann als Schutzschicht für den zweiten Pressstempel dienen. Diese Schutzschicht wird durch Schärfen der Bearbeitungssegmente oder beim Bearbeiten entfernt. In beiden Fällen ist es vorteilhaft, einen zweiten Matrixwerkstoff mit einer hohen Verschleißrate einzusetzen, so dass die ersten Hartstoffpartikel schnell bzw. einfach freigestellt werden können.

In einer Weiterentwicklung des Verfahrens werden erste Hartstoffpartikel verwendet, die von einem Hüllwerkstoff umhüllt sind, wobei der Hüllwerkstoff dem ersten Matrixwerkstoff entspricht. Die Verwendung von umhüllten ersten Hartstoffpartikeln hat den Vorteil, dass die ersten Hartstoffpartikel nicht in direktem Kontakt mit dem zweiten Pressstempel kommen und der Verschleiß des zweiten Pressstempels reduziert werden kann.

In einer alternativen Weiterentwicklung des Verfahrens werden erste Hartstoffpartikel verwendet, die von einem Hüllwerkstoff umhüllt sind, wobei der Hüllwerkstoff vom ersten Matrixwerkstoff verschieden ist. Die Verwendung von umhüllten ersten Hartstoffpartikeln hat den Vorteil, dass die ersten Hartstoffpartikel nicht in direktem Kontakt mit dem zweiten Pressstempel kommen und der Verschleiß des zweiten Pressstempels reduziert werden kann. Bei Verwendung eines Hüllwerkstoffs, der vom ersten Matrixwerkstoff verschieden ist, können Matrixwerkstoffe mit unterschiedlichen Verschleißeigenschaften eingesetzt werden. Der Hüllwerkstoff dient zum Schutz des zweiten Pressstempels beim Pressen und sollte beim fertigen Bearbeitungssegment möglichst schnell entfernt werden können, um die ersten Hartstoffpartikel, die den Betonwerkstoff bearbeiten, freizustellen.

### Ausführungsbeispiele

Ausführungsbeispiele der Erfindung werden nachfolgend anhand der Zeichnung beschrieben. Diese soll die Ausführungsbeispiele nicht notwendigerweise maßstäblich darstellen, vielmehr ist die Zeichnung, wo zur Erläuterung dienlich, in schematischer und/oder leicht verzerrter Form ausgeführt. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die allgemeine Idee der Erfindung ist nicht beschränkt auf die exakte Form oder das Detail der im Folgenden gezeigten und beschriebenen bevorzugten Ausführungsform oder beschränkt auf einen Gegenstand, der eingeschränkt wäre im Vergleich zu dem in den Ansprüchen beanspruchten Gegenstand. Bei gegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Es zeigen:
- FIGN. 1A, B: zwei Varianten eines als Kernbohrkrone ausgebildeten Bearbeitungswerkzeuges;
- FIGN. 2A, B: zwei Varianten eines als Sägeblatt ausgebildeten Bearbeitungswerkzeuges;
- FIG. 3: ein als Abtragscheibe ausgebildetes Bearbeitungswerkzeug;
- FIG. 4: ein als Trennschleifkette ausgebildetes Bearbeitungswerkzeug;
- FIGN. 5A-C: ein Bearbeitungssegment in einer dreidimensionalen Darstellung (FIG. 5A), in einer Ansicht auf eine Oberseite (FIG. 5B) und in einer Ansicht auf einer Seitenfläche (FIG. 5C);
- FIG. 6: die Herstellung des Bearbeitungssegmentes der FIGN. 5A-C gemäß dem erfindungsgemäßen Verfahren, wobei in einer ersten Stufe ein Grünling hergestellt wird und in einer zweiten Stufe der Grünling zu einem Pressling verdichtet wird; und
- FIGN. 7A-C: einige Werkzeugkomponenten, die bei der Herstellung des Bearbeitungssegmentes der FIGN. 5A-C eingesetzt werden.

**FIGN. 1A****, B** zeigen zwei Varianten eines als Kernbohrkrone **10A, 10B** ausgebildeten Bearbeitungswerkzeuges. Die in FIG. 1A dargestellte Kernbohrkrone 10A wird im Weiteren als erste Kernbohrkrone und die in FIG. 1B dargestellte Kernbohrkrone 10B als zweite Kernbohrkrone bezeichnet, ausserdem werden die erste und zweite Kernbohrkrone 10A, 10B unter dem Begriff "Kernbohrkrone" zusammengefasst.

Die erste Kernbohrkrone 10A umfasst mehrere Bearbeitungssegmente **11A,** einen rohrförmig ausgebildeten Grundkörper **12A** und eine Werkzeugaufnahme **13A.** Die Bearbeitungssegmente 11A, die zum Kernbohren eingesetzt werden, werden auch als Bohrsegmente bezeichnet und der rohrförmig ausgebildete Grundkörper 12A wird auch als Bohrschaft bezeichnet. Die Bohrsegmente 11A sind fest mit dem Bohrschaft 12A verbunden, beispielsweise durch Schrauben, Kleben, Löten oder Schweißen.

Die zweite Kernbohrkrone 10B umfasst ein ringförmiges Bearbeitungssegment **11B,** einen rohrförmig ausgebildeten Grundkörper **12B** und eine Werkzeugaufnahme **13B.** Das ringförmige Bearbeitungssegment 11B, das zum Kernbohren eingesetzt wird, wird auch als Bohrring bezeichnet und der rohrförmig ausgebildete Grundkörper 12B wird auch als Bohrschaft bezeichnet. Der Bohrring 11B ist fest mit dem Bohrschaft 12B verbunden, beispielsweise durch Schrauben, Kleben, Löten oder Schweißen.

Die Kernbohrkrone 10A, 10B wird über die Werkzeugaufnahme 13A, 13B mit einem Kernbohrgerät verbunden und im Bohrbetrieb vom Kernbohrgerät in einer Drehrichtung **14** um eine Drehachse 15 angetrieben. Während der Drehung der Kernbohrkrone 10A, 10B um die Drehachse 15 wird die Kernbohrkrone 10A, 10B entlang einer Vorschubrichtung **16** in ein zu bearbeitendes Werkstück bewegt, wobei die Vorschubrichtung 16 parallel zur Drehachse 15 verläuft. Die Kernbohrkrone 10A, 10B erzeugt im zu bearbeitenden Werkstück einen Bohrkern und ein Bohrloch.

Der Bohrschaft 12A, 12B ist im Ausführungsbeispiel der FIGN. 1A, B einteilig ausgebildet und die Bohrsegmente 11A bzw. der Bohrring 11B sind fest mit dem Bohrschaft 12A, 12B verbunden. Alternativ kann der Bohrschaft 12A, 12B zweiteilig aus einem ersten Bohrschaftabschnitt und einem zweiten Bohrschaftabschnitt ausgebildet sein, wobei die Bohrsegmente 11A bzw. der Bohrring 11B fest mit dem ersten Bohrschaftabschnitt und die Werkzeugaufnahme 13A, 13B fest mit dem zweiten Bohrschaftabschnitt verbunden ist. Der erste und zweite Bohrschaftabschnitt werden über eine lösbare Verbindungseinrichtung miteinander verbunden. Die lösbare Verbindungseinrichtung ist beispielsweise als Steck-DrehVerbindung, wie in EP 2 745 965 A1 oder EP 2 745 966 A1 beschrieben, ausgebildet. Die Ausbildung des Bohrschaftes als einteiliger oder zweiteiliger Bohrschaft hat keinen Einfluss auf den Aufbau der Bohrsegmente 11A bzw. des Bohrringes 11B.

**FIGN. 2A****, B** zeigen zwei Varianten eines als Sägeblatt **20A, 20B** ausgebildeten Bearbeitungswerkzeuges. Das in FIG. 2A dargestellte Sägeblatt 20A wird im Weiteren als erstes Sägeblatt und das in FIG. 2B dargestellte Sägeblatt 20B als zweites Sägeblatt bezeichnet, ausserdem werden das erste und zweite Sägeblatt 20A, 20B unter dem Begriff "Sägeblatt" zusammengefasst.

Das erste Sägeblatt 20A umfasst mehrere Bearbeitungssegmente **21A,** einen scheibenförmig ausgebildeten Grundkörper **22A** und eine Werkzeugaufnahme. Die Bearbeitungssegmente 21A, die zum Sägen eingesetzt werden, werden auch als Sägesegmente bezeichnet und der scheibenförmig ausgebildete Grundkörper 22A wird auch als Stammblatt bezeichnet. Die Sägesegmente 21A sind fest mit dem Stammblatt 22A verbunden, beispielsweise durch Schrauben, Kleben, Löten oder Schweißen.

Das zweite Sägeblatt 20B umfasst mehrere Bearbeitungssegmente **21B**, einen ringförmig ausgebildeten Grundkörper **22B** und eine Werkzeugaufnahme. Die Bearbeitungssegmente 21B, die zum Sägen eingesetzt werden, werden auch als Sägesegmente bezeichnet und der ringförmig ausgebildete Grundkörper 22B wird auch als Ring bezeichnet. Die Sägesegmente 21B sind fest mit dem Ring 22B verbunden, beispielsweise durch Schrauben, Kleben, Löten oder Schweißen.

Das Sägeblatt 20A, 20B wird über die Werkzeugaufnahme mit einer Säge verbunden und im Sägebetrieb von der Säge in einer Drehrichtung **24** um eine Drehachse **25** angetrieben. Während der Drehung des Sägeblattes 20A, 20B um die Drehachse 25 wird das Sägeblatt 20A, 20B entlang einer Vorschubrichtung bewegt, wobei die Vorschubrichtung parallel zur Längsebene des Sägeblattes 20A, 20B verläuft. Das Sägeblatt 20A, 20B erzeugt im zu bearbeitenden Werkstück einen Sägeschlitz.

**FIG. 3** zeigt ein als Abtragscheibe **30** ausgebildetes Bearbeitungswerkzeug. Die Abtragscheibe 30 umfasst mehrere Bearbeitungssegmente **31,** einen Grundkörper **32** und eine Werkzeugaufnahme. Die Bearbeitungssegmente 31, die zum Abtragen eingesetzt werden, werden auch als Abtragsegmente bezeichnet und der scheibenförmig ausgebildete Grundkörper 32 wird auch als Topf bezeichnet. Die Abtragsegmente 31 sind fest mit dem Topf 32 verbunden, beispielsweise durch Schrauben, Kleben, Löten oder Schweißen.

Die Abtragscheibe 30 wird über die Werkzeugaufnahme mit einem Werkzeuggerät verbunden und im Abtragbetrieb vom Werkzeuggerät in einer Drehrichtung **34** um eine Drehachse **35** angetrieben. Während der Drehung der Abtragscheibe 30 um die Drehachse 35 wird die Abtragscheibe 30 über ein zu bearbeitendes Werkstück bewegt, wobei die Bewegung der senkrecht zur Drehachse 35 verläuft. Die Abtragscheibe 30 entfernt die Oberfläche des zu bearbeitenden Werkstücks.

FIG. **4** zeigt ein als Trennschleifkette **36** ausgebildetes Bearbeitungswerkzeug. Die Trennschleifkette 36 umfasst mehrere Bearbeitungssegmente **37,** mehrere gliedförmig ausgebildete Grundkörper **38** und mehrere Verbindungsglieder **39.** Die Bearbeitungssegmente 37, die zum Trennschleifen eingesetzt werden, werden auch als Trennschleifsegmente bezeichnet und die gliedförmig ausgebildeten Grundkörper 38 werden auch als Treibglieder bezeichnet.

Die Treibglieder 38 werden über die Verbindungsglieder 39 verbunden. Im Ausführungsbeispiel sind die Verbindungsglieder 39 über Nietbolzen mit den Treibgliedern 38 verbunden. Die Nietbolzen ermöglichen eine Drehung der Treibglieder 38 relativ zu den Verbindungsgliedern 39 um eine Drehachse, die durch das Zentrum der Nietbolzen verläuft. Die Bearbeitungssegmente 37 sind fest mit den Treibgliedern 38 verbunden, beispielsweise durch Schrauben, Kleben, Löten oder Schweißen.

Die Trennschleifkette 36 wird über eine Werkzeugaufnahme mit einem Werkzeuggerät verbunden und im Betrieb vom Werkzeuggerät in einer Drehrichtung angetrieben. Während der Drehung der Trennschleifkette 36 wird die Trennschleifkette 36 in ein zu bearbeitendes Werkstück bewegt.

**FIGN. 5A-C**zeigen ein Bearbeitungssegment **41** in einer dreidimensionalen Darstellung (FIG. 5A), in einer Ansicht auf eine Oberseite des Bearbeitungssegmentes 41 (FIG. 5B) und in einer Ansicht auf eine Seitenfläche des Bearbeitungssegmentes 41 (FIG. 5C).

Das Bearbeitungssegment 41 entspricht vom Aufbau und der Zusammensetzung den Bearbeitungssegmenten 11A, 21A, 21B, 31, 37; das als Bohrring ausgebildete Bearbeitungssegment 11B unterscheidet sich durch seinen ringförmigen Aufbau vom Bearbeitungssegment 41. Die Bearbeitungssegmente können sich in den Abmessungen und in den Krümmungen der Oberflächen voneinander unterscheiden. Der grundsätzliche Aufbau der erfindungsgemäßen Bearbeitungssegmente wird anhand des Bearbeitungssegmentes 41 erklärt und gilt für die Bearbeitungssegmente 11A, 11B der FIGN. 1A, B, für die Bearbeitungssegmente 21A, 21B der FIGN. 2A, B, für das Bearbeitungssegment 31 der FIG. 3 und für das Bearbeitungssegment 37 der FIG. 4.

Das Bearbeitungssegment 41 ist aus einer Bearbeitungszone **42** und einer Neutralzone **43** aufgebaut. Die Neutralzone 43 ist erforderlich, wenn das Bearbeitungssegment 41 mit dem Grundkörper eines Bearbeitungswerkzeuges verbunden werden soll; bei Bearbeitungssegmenten, die beispielsweise durch Löten oder Kleben mit dem Grundkörper verbunden werden, kann die Neutralzone 43 entfallen. Die Bearbeitungszone 42 ist aus einem ersten Matrixwerkstoff **44** und ersten Hartstoffpartikeln **45** aufgebaut und die Neutralzone 43 ist aus einem zweiten Matrixwerkstoff **46** ohne Hartstoffpartikel aufgebaut.

Unter dem Begriff "Hartstoffpartikel" werden sämtliche Schneidmittel für Bearbeitungssegmente zusammengefasst; dazu gehören vor allem einzelne Hartstoffpartikel, Verbundteile aus mehreren Hartstoffpartikeln und beschichtete oder gekapselte Hartstoffpartikel. Unter dem Begriff "Matrixwerkstoff" werden sämtliche Werkstoffe zum Aufbau von Bearbeitungssegmenten zusammengefasst, in die Hartstoffpartikel eingebettet werden können. Matrixwerkstoffe können aus einem Werkstoff bestehen oder als Gemisch aus verschiedenen Werkstoffen zusammengesetzt sein.

Bearbeitungssegmente, die mit dem erfindungsgemäßen Verfahren zur Herstellung eines Bearbeitungssegmentes hergestellt werden, weisen eine Schicht mit ersten Hartstoffpartikeln 45 auf, weitere Schichten mit ersten Hartstoffpartikeln 45 sind nicht vorgesehen. Als "erste Hartstoffpartikel" werden die Hartstoffpartikel des Bearbeitungssegmentes 41 bezeichnet, die nach der Herstellung des Bearbeitungssegmentes an der Oberseite einen Überstand gegenüber dem ersten Matrixwerkstoff 44 aufweisen. Hartstoffpartikel, die beim Bearbeitungssegment 41 vollständig in den ersten Matrixwerkstoff 44 eingebettet sind, fallen nicht unter die Definition der ersten Hartstoffpartikel.

Das Bearbeitungssegment 41 wird mit einer Unterseite **47** mit dem Grundkörper des Bearbeitungswerkzeuges verbunden. Bei Bearbeitungssegmenten zum Kernbohren und Bearbeitungssegmenten zum Abtragen ist die Unterseite der Bearbeitungssegmente in der Regel eben ausgebildet, wohingegen die Unterseite bei Bearbeitungssegmenten zum Sägen eine Krümmung aufweist, um die Bearbeitungssegmente an der gekrümmten Stirnfläche der ring- oder scheibenförmigen Grundkörper befestigen zu können.

Die ersten Hartstoffpartikel 45 sind gemäß einem definierten Partikelmuster im ersten Matrixwerkstoff 44 angeordnet (FIG. 5B) und weisen an einer der Unterseite 47 gegenüberliegenden Oberseite **48** des Bearbeitungssegmentes 41 einen Überstand **T₁** gegenüber dem ersten Matrixwerkstoff 44 auf. Im Ausführungsbeispiel der FIGN. 5A-C umfasst das Bearbeitungssegment 41 eine Anzahl von 9 ersten Hartstoffpartikeln 45, die an der Oberseite 48 überstehen. Die Anzahl der ersten Hartstoffpartikel 45 und das definierte Partikelmuster, in dem die ersten Hartstoffpartikel 45 im ersten Matrixwerkstoff 44 angeordnet sind, sind an die Anforderungen des Bearbeitungssegmentes 41 angepasst. Die ersten Hartstoffpartikel 45 entstammen in der Regel einer Partikelverteilung, die durch einen minimalen Durchmesser, einen maximalen Durchmesser und einen mittleren Durchmesser charakterisiert ist.

Aufgrund der Partikelverteilung der ersten Hartstoffpartikeln 45 zwischen dem minimalen und maximalen Durchmesser können die Überstände der ersten Hartstoffpartikel 45 entsprechend variieren. Im erfindungsgemäßen Beispiel weisen sämtliche ersten Hartstoffpartikel 45 einen Überstand von mehr als 400 µm gegenüber dem umgebenden ersten Matrixwerkstoff 44 auf. Die in den FIGN. 1A, B, FIGN. 2A, B, FIG. 3 und FIG. 4 gezeigten erfindungsgemäßen Bearbeitungswerkzeuge, die für die Bearbeitung von Betonwerkstoffen vorgesehen sind, weisen eine definierte Drehrichtung auf. In Drehrichtung des Bearbeitungswerkzeuges betrachtet kann zwischen einem vorderseitigen Bereich und einem rückseitigen Bereich eines Hartstoffpartikels 45 unterschieden werden. Das Bearbeitungssegment 41 eignet sich aufgrund seiner Geometrie mit einer ebenen Unterseite als Bohrsegment für die Kernbohrkrone 10A. Die Drehrichtung 14 der Kernbohrkrone 10A definiert einen vorderseitigen Bereich **51** und einen rückseitigen Bereich **52.** Die Bearbeitung von Betonwerkstoffen erfolgt in den vorderseitigen Bereichen 51 der ersten Hartstoffpartikel 45 und die Bearbeitungsrate hängt wesentlich von der Größe des Überstandes der ersten Hartstoffpartikel in den vorderseitigen Bereichen 51 ab. Die ersten Hartstoffpartikel 45 weisen im vorderseitigen Bereich 51 einen vorderseitigen Überstand **T_{front}** und im rückseitigen Bereich einen rückseitigen Überstand **T_{back}** auf, die im Ausführungsbeispiel übereinstimmen. Alternativ können die ersten Hartstoffpartikel 45 unterschiedliche vorderseitige Überstände T_{front} und rückseitige Überstände T_{back} aufweisen.

Die Herstellung des Bearbeitungssegmentes 41 erfolgt mithilfe des erfindungsgemäßen Verfahrens in zwei Stufen: In einer ersten Stufe wird ein Grünling **53** hergestellt und in einer zweiten Stufe wird der Grünling 53 zum Bearbeitungssegment 41 weiterverarbeitet. **FIG. 6** zeigt den Grünling 53 und das Bearbeitungssegment 41. Der Grünling 53 wird aus dem ersten Matrixwerkstoff 44 und den ersten Hartstoffpartikeln 45 aufgebaut, zusätzlich ist eine Decklage **55** eines Matrixwerkstoffes aufgetragen. Als Matrixwerkstoff für die Decklage eignet sich der erste Matrixwerkstoff 44 oder ein zweiter Matrixwerkstoff **56,** der vom ersten Matrixwerkstoff 44 verschieden ist.

**FIGN. 7A-C**zeigen einige Werkzeugkomponenten, die bei der Herstellung des Bearbeitungssegmentes 41 mithilfe des erfindungsgemäßen Verfahrens eingesetzt werden. Die Werkzeugkomponenten umfassen einen Unterstempel **61,** eine Matrize **62** und einen Oberstempel **63,** wobei der Unterstempel 61 auch als erster Pressstempel und der Oberstempel 63 als zweiter Pressstempel bezeichnet wird. FIGN. 7B und 7C zeigen den Oberstempel 63 im Detail.

Der Aufbau des Grünlings 53 erfolgt in der Matrize 62 mit einer Querschnittsfläche, die der gewünschten Geometrie des Grünlings 53 entspricht. Die Matrize 62 weist an der Unterseite eine erste Öffnung auf, in die der Unterstempel 61 verschiebbar ist, und an der Oberseite eine zweite Öffnung, in die der Oberstempel 63 verschiebbar ist. Der Oberstempel 63 weist in der Pressfläche Vertiefungen **64** auf, deren Anordnung dem definierten Partikelmuster der ersten Hartstoffpartikel 45 entspricht.

Der Grünling 53 wird von oben nach unten aufgebaut. Die ersten Hartstoffpartikel 45, die beim Bearbeitungssegment 41 an der Oberseite 48 überstehen und den Betonwerkstoff bearbeiten, werden in die Vertiefungen 64 des Unterstempels 61 platziert. Auf die platzierten ersten Hartstoffpartikel 45 wird der erste Matrixwerkstoff 44 aufgetragen, wobei der erste Matrixwerkstoff 44 in einer Lage oder in mehreren Lagen aufgetragen werden kann. Der erste Matrixwerkstoff 44 wird mithilfe eines Füllschuhs in die Matrize 62 eingefüllt, bis die gewünschte Füllhöhe erreicht ist.

Der fertige Grünling 53 wird unter Temperatur- und Druckeinwirkung mithilfe des Unterstempels 61 und des Oberstempels 63 zum Bearbeitungssegment 41 verarbeitet. Das Pressen des Grünlings 53 erfolgt mithilfe des speziellen Oberstempels 63 in einer Pressrichtung senkrecht zur Querschnittsfläche des Grünlings 53. Die Vertiefungen 64 in der Pressfläche des Oberstempels 63 weisen eine Anordnung auf, die dem definierten Partikelmuster der ersten Hartstoffpartikel 45 entspricht. Mithilfe des speziellen Oberstempels 63 können die Bearbeitungssegmente 41 erzeugt werden, die für die Trockenbearbeitung von Betonwerkstoffen geeignet sind. Die Vertiefungen 64 sind erforderlich, um beim Heißpressen den Überstand der ersten Hartstoffpartikel 45 an der Oberseite 48 zu erzeugen.

Bei direktem Kontakt zwischen den ersten Hartstoffpartikeln 45 und den Vertiefungen 64 des Oberstempels 63 kann es zu einem erhöhten Verschleiß des Oberstempels 63 kommen. Um den Verschleiß des Oberstempels 63 zu reduzieren, sollte ein direkter Kontakt der ersten Hartstoffpartikel 45 mit dem Oberstempel 63 vermieden werden. Als Maßnahmen eignen sich das Auftragen eines Matrixwerkstoffes als Decklage und/oder die Verwendung von umhüllten ersten Hartstoffpartikeln 45.

Nach dem Platzieren der ersten Hartstoffpartikel 45 kann eine Decklage 55 des ersten Matrixwerkstoffes 45 aufgetragen werden. Alternativ kann eine Decklage 55 des zweiten Matrixwerkstoffes 56 aufgetragen werden, wobei der zweite Matrixwerkstoff 56 vom ersten Matrixwerkstoff 44 verschieden ist. Bei Verwendung eines zweiten Matrixwerkstoffes 56, der vom ersten Matrixwerkstoff 44 verschieden ist, können Matrixwerkstoffe mit unterschiedlichen Verschleißeigenschaften eingesetzt werden. Der zweite Matrixwerkstoff 56 dient zum Schutz des Oberstempels 63 beim Pressen des Grünlings 53 und sollte beim fertigen Bearbeitungssegment möglichst schnell entfernt werden können, um die ersten Hartstoffpartikel 45, die den Untergrund bearbeiten, freizustellen. Ein zweiter Matrixwerkstoff 56 mit einer höheren Verschleißrate als der erste Matrixwerkstoff 44 lässt sich schnell entfernen.

Die Verwendung von umhüllten ersten Hartstoffpartikeln hat den Vorteil, dass die ersten Hartstoffpartikel 45 nicht in direkten Kontakt mit dem Oberstempel 63 kommen und der Verschleiß des Oberstempels 63 reduziert werden kann. Als Hüllwerkstoff für die ersten Hartstoffpartikel 45 kann der erste Matrixwerkstoff 44 verwendet werden. Alternativ kann ein zweiter Matrixwerkstoff als Hüllwerkstoff für die ersten Hartstoffpartikel 45 verwendet werden, wobei der zweite Matrixwerkstoff vom ersten Matrixwerkstoff 44 verschieden ist. Bei Verwendung eines Hüllwerkstoffs, der vom ersten Matrixwerkstoff 44 verschieden ist, können Matrixwerkstoffe mit unterschiedlichen Verschleißeigenschaften eingesetzt werden. Der Hüllwerkstoff dient zum Schutz des Oberstempels 63 beim Verdichten und sollte beim fertigen Bearbeitungssegment möglichst schnell entfernt werden können, um die ersten Hartstoffpartikel 45, die den Betonwerkstoff bearbeiten, freizustellen.

Abhängig von den Verschleißeigenschaften des ersten Matrixwerkstoffes 44 kann es während der Bearbeitung eines Untergrundes mit dem Bearbeitungssegment 41 durch Reibung mit dem Untergrund zu einem verstärkten Verschleiß des ersten Matrixwerkstoffes 44 an den Seitenflächen des Bearbeitungssegmentes kommen. Dieser Verschleiß kann durch zweite Hartstoffpartikel reduziert werden. Die zweiten Hartstoffpartikel können als statistisch verteilte Partikel dem ersten Matrixwerkstoff 44 beigemischt werden oder die zweiten Hartstoffpartikel werden gemäß einem definierten zweiten Partikelmuster im ersten Matrixwerkstoff 44 platziert. Die zweiten Hartstoffpartikel werden insbesondere im Bereich der Seitenflächen des Bearbeitungssegmentes 41 platziert.

## Patentansprüche

1. Verfahren zur Herstellung eines Bearbeitungssegmentes (11A, 11B; 21A, 21B; 31; 37; 41) aus einem ersten Matrixwerkstoff (44) und ersten Hartstoffpartikeln (45) für ein Bearbeitungswerkzeug (10A, 10B; 20A, 20B; 30; 36), wobei das Bearbeitungssegment mit einer Unterseite (47) mit einem Grundkörper (12A, 12B; 22A, 22B; 32; 38) des Bearbeitungswerkzeuges (10A, 10B; 20A, 20B; 30; 36) verbunden wird und der Überstand (T1) mindestens eines ersten Hartstoffpartikels gegenüber dem ersten Matrixwerkstoff grösser als 400 µm ist, mit den Schritten:
▪ ein Grünling (53) wird aus dem ersten Matrixwerkstoff (44) und den ersten Hartstoffpartikeln (45) aufgebaut, wobei die ersten Hartstoffpartikel (45) gemäß einem definierten Partikelmuster im ersten Matrixwerkstoff (45) platziert werden, und
▪ der Grünling (53) wird durch Heißpressen unter Temperatureinwirkung und Druckeinwirkung zwischen einem ersten Pressstempel (61), der die Unterseite (47) des Bearbeitungssegmentes formt, und einem zweiten Pressstempel (63), der eine der Unterseite (47) gegenüberliegende Oberseite (48) des Bearbeitungssegmentes formt, in einer Pressrichtung senkrecht zur Querschnittsfläche des Grünlings (53) zum Bearbeitungssegment (41) weiterverarbeitet,
wobei beim Heißpressen des Grünlings (53) ein zweiter Pressstempel (63) verwendet wird, welcher in einer Pressfläche Vertiefungen (64) aufweist, wobei die Anordnung der Vertiefungen (64) dem definierten Partikelmuster der ersten Hartstoffpartikel (45) entspricht.

2. Verfahren nach Anspruch 1, wobei nach dem Platzieren der ersten Hartstoffpartikel (45) eine Decklage (55) des ersten Matrixwerkstoffes (44) aufgetragen wird.

3. Verfahren nach Anspruch 1, wobei nach dem Platzieren der ersten Hartstoffpartikel (45) eine Decklage (55) eines zweiten Matrixwerkstoffes (56) aufgetragen wird, wobei der zweite Matrixwerkstoff (56) vom ersten Matrixwerkstoff (44) verschieden ist.

4. Verfahren nach Anspruch 1, wobei nach dem Platzieren der ersten Hartstoffpartikel (45) eine erste Decklage des ersten Matrixwerkstoffes (44) und eine zweite Decklage eines zweiten Matrixwerkstoffes (56) aufgetragen wird, wobei der zweite Matrixwerkstoff (56) vom ersten Matrixwerkstoff (44) verschieden ist.

5. Verfahren nach einem der Ansprüche 1 bis 4, wobei erste Hartstoffpartikel (45) verwendet werden, die von einem Hüllwerkstoff umhüllt sind, wobei der Hüllwerkstoff dem ersten Matrixwerkstoff (44) entspricht.

6. Verfahren nach einem der Ansprüche 1 bis 4, wobei erste Hartstoffpartikel (45) verwendet werden, die von einem Hüllwerkstoff umhüllt sind, wobei der Hüllwerkstoff vom ersten Matrixwerkstoff (44) verschieden ist.

## Claims

1. Method for producing a machining segment (11A, 11B; 21A, 21B; 31; 37; 41) from a first matrix material (44) and first hard material particles (45) for a machining tool (10A, 10B; 20A, 20B; 30; 36), wherein the machining segment is connected by an underside (47) to a basic body (12A, 12B; 22A, 22B; 32; 38) of the machining tool (10A, 10B; 20A, 20B; 30; 36) and the projection (T1) at least of a first hard material particle with respect to the first matrix material is greater than 400 µm, with the following steps:
• a green body (53) is built up from the first matrix material (44) and the first hard material particles (45), wherein the first hard material particles (45) are placed in the first matrix material (45) according to a defined particle pattern, and
• the green body (53) is further processed by hot pressing under the action of temperature and the action of pressure between a first press punch (61), which forms the underside (47) of the machining segment, and a second press punch (63), which forms an upper side (48) of the machining segment opposite from the underside (47), in a pressing direction perpendicular to the cross-sectional area of the green body (53), to form the machining segment (41),
wherein a second press punch (63), which has depressions (64) in a pressing surface, is used when hot pressing the green body (53), wherein the arrangement of the depressions (64) corresponds to the defined particle pattern of the first hard material particles (45).

2. The method as claimed in claim 1, wherein, after the placement of the first hard material particles (45), an outer layer (55) of the first matrix material (44) is applied.

3. The method as claimed in claim 1, wherein, after the placement of the first hard material particles (45), an outer layer (55) of a second matrix material (56) is applied, wherein the second matrix material (56) is different from the first matrix material (44).

4. The method as claimed in claim 1, wherein, after the placement of the first hard material particles (45), a first outer layer of the first matrix material (44) and a second outer layer of a second matrix material (56) are applied, wherein the second matrix material (56) is different from the first matrix material (44).

5. The method as claimed in one of claims 1 to 4, wherein first hard material particles (45) which are encased by a casing material are used, wherein the casing material corresponds to the first matrix material (44).

6. The method as claimed in one of claims 1 to 4, wherein first hard material particles (45) which are encased by a casing material are used, wherein the casing material is different from the first matrix material (44).

## Revendications

1. Procédé de fabrication d'un segment de traitement (11A, 11B ; 21A, 21B ; 31 ; 37 ; 41) à partir d'une première matière de matrice (44) et de premières particules de matière dure (45) à destination d'un outil de traitement (10A, 10B ; 20A, 20B ; 30 ; 36), le segment de traitement étant relié par un côté inférieur (47) à un corps de base (12A, 12B ; 22A, 22B ; 32 ; 38) de l'outil de traitement (10A, 10B ; 20A, 20B ; 30 ; 36) et la partie saillante (T1) d'au moins une première particule de matière dure étant supérieure à 400 µm par rapport à la première matière de matrice, ledit procédé comprenant les étapes suivantes :
▪ un compact vert (53) étant formé à partir de la première matière de matrice (44) et des premières particules de matière dure (45), les premières particules de matière dure (45) étant placées dans la première matière de matrice (45) selon un motif de particules défini, et
▪ le compact vert (53) étant ensuite traité dans une direction de pressage perpendiculaire à la surface en coupe transversale du compact vert (53) pour former le segment de traitement (41) par pressage à chaud sous l'influence de la température et de la pression entre un premier tampon de presse (61), qui forme le côté inférieur (47) du segment de traitement, et un deuxième tampon de presse (63), qui forme un côté supérieur (48), opposé au côté inférieur (47), du segment de traitement,
lors du pressage à chaud du compact vert (53), un deuxième tampon de presse (63) étant utilisé qui comporte des dépressions (64) dans une surface de pressage,
la disposition des dépressions (64) correspondant au motif de particules défini des premières particules de matière dure (45).

2. Procédé selon la revendication 1,
une couche de recouvrement (55) de la première matière de matrice (44) étant appliquée après que les premières particules de matière dure (45) ont été placées.

3. Procédé selon la revendication 1,
une couche de recouvrement (55) d'une deuxième matière de matrice (56) étant appliquée après que les premières particules de matière dure (45) ont été placées, la deuxième matière de matrice (56) étant différente de la première matière de matrice (44).

4. Procédé selon la revendication 1,
une première couche de recouvrement de la première matière de matrice (44) et une deuxième couche de recouvrement d'une deuxième matière de matrice (56) étant appliquées après que les premières particules de matière dure (45) ont été placées, le deuxième matière de matrice (56) étant différente de la première matière de matrice (44).

5. Procédé selon l'une des revendications 1 à 4,
des premières particules de matière dure (45) étant utilisées qui sont enrobées d'une matière d'enrobage, la matière d'enrobage correspondant à la première matière de matrice (44).

6. Procédé selon l'une des revendications 1 à 4,
des premières particules de matière dure (45) étant utilisées, qui sont enrobées d'une matière d'enrobage, la matière d'enrobage étant différente de la première matière de matrice (44).
